# EUROPÄISCHE PATENTSCHRIFT

(11) **EP 0 401 551 B1**
(45) Veröffentlichungstag und Bekanntmachung des Hinweises auf die Patenterteilung: **04.08.1993**
(21) Anmeldenummer: 90109050.6
(22) Anmeldetag: 14.05.1990
(51) Int. Cl.: E04G 9/05

(54) **Verfahren und Werkstoff zur Beschichtung von Schalplatten**
Method and product for coating shuttering panels
Procédé et produit de revêtement de panneaux de coffrage

(30) Priorität: 08.06.1989 DE 3918664
(43) Veröffentlichungstag der Anmeldung: 12.12.1990
(73) Patentinhaber: hewa bauschalungs gmbh, D-88518 Herbertingen (DE)
(72) Erfinder: Hoffmann, Heinz, D-7967 Bad Waldsee (DE); Fritzen, Alfred, D-7944 Herbertingen 2 (DE)
(74) Vertreter: Patentanwälte Eisele, Otten & Roth

(56) Entgegenhaltungen:
- WO-A-87/05353
- FR-A- 2 468 705
- US-A- 3 468 690
- US-A- 3 650 795

## Beschreibung

Die Erfindung betrifft ein Verfahren zur Beschichtung von Schalplatten, insbesondere aus Sperrholz, für Betonschalungen und die dabei verwendeten Werkstoffe. Derartige Schalplatten sind sehr häufig in einen metallenen Rahmen eingebaut und bilden mit diesem zusammen sog. Schalelemente, welche mit geeigneten Verbindungsorganen versehen sind und mit deren Hilfe große Schalflächen bilden, wie sie im Betonhoch- und -tiefbau erforderlich sind.

Die bekannten Schalplatten aus Sperrholz, die eine Dicke zwischen 12 und 30 mm haben und aus einer Vielzahl miteinander verleimter Schichten unterschiedlicher Faserrichtung bestehen, haben eine braune glatte und vielfach glänzende Oberfläche, um sich möglichst leicht von dem erhärteten Beton abzulösen. Trotzdem haftet Beton nach mehrmaligen Einsätzen der Schalplatte zunehmend an dieser fest und die Reinigung der Platten wird arbeitsintensiv. Nach maximal dreißig bis vierzig Einsätzen müssen diese Schalplatten außer Betrieb genommen werden und häufig genug ist eine Aufarbeitung und Neubeschichtung nicht mehr möglich.

Aus der DD-C-154 946 ist eine nahtlose Großflächenschalung mit u. a. Sperrholzkern bekannt, die auf der Baustelle unter Zuhilfenahme verschiedener geeigneter Methoden mit zumindest einer Grund- und einer Verschleißschicht versehen wird, nachdem zuvor die Stoßfugen mit Vliesstreifen oder einem flächendeckenden Vlies kaschiert wurden. Zwar soll auch dieser Schichtaufbau ein Ablösen der Schalung vom Beton und damit eine mögliche Wiederverwendung der Schalung begünstigen. Schon infolge der unvermeidlichen Verletzungen der Stoßkanten beim Ausschalen ist jedoch keinesfalls an eine so häufige Wiederverwendung gedacht, wie bei kleinen metallgerahmten Schalplatten.

Ferner ist aus der WO-A-87/05353 eine metallgerahmte Schalplatte bekannt, die aus einem Drahtgitter besteht, welches in einer zähelastischen Einhüllungsschicht eingebettet ist, die u. a. Altreifen-Gummigranulat enthält. Der Oberflächenschutzbelag dieser Platte besteht aus einem Gemisch aus Glashohlkügelchen und Polyurethanen, wobei dieser Schutzbelag auf die Einhüllungsschicht gerollt, gestrichen oder gespritzt werden kann. Infolge der Desintegrationstendenz des Gemischs ergeben sich jedoch im praktischen Betrieb erhebliche Schwierigkeiten.

Der Erfindung liegt die Aufgabe zugrunde, die Standfestigkeit von Schalplatten zu erhöhen und deren Reinigung, sofern überhaupt erforderlich, zu erleichtern.

Diese Aufgabe wird erfindungsgemäß durch ein Beschichtungsverfahren gelöst, das die kennzeichnenden Merkmale des Anspruchs 1 aufweist. Auf diese Weise beschichtete Schalplatten haben, obwohl ihre Oberfläche nicht glatt ist, sondern sich infolge der Granulateinschlüsse rauh anfühlt, eine wesentlich höhere Standfestigkeit von achtzig und mehr Einsätzen. Die Oberflächenschicht haftet besser auf dem Holz, löst sich besser vom Beton ab und ist mit Schabewerkzeugen wesentlich leichter zu reinigen. Ein weiterer Vorteil liegt darin, daß die Oberflächenschicht verhältnismäßig zäh ist und im Gegensatz zu den bekannten Schalplatten beim Einschlagen eines Nagels an der Einschlagstelle nicht abblättert. Auch die Wasserdurchlässigkeit ist im Vergleich zu bekannten Schalplatten wesentlich geringer, so daß die beschichteten Platten eine geringere Neigung zum Aufquellen haben.

Die Grundschicht wird mit Vorteil in der Weise aufgebracht, daß man den flüssigen Beschichtungswerkstoff durch einen horizontalen Schlitz laufen läßt und dadurch einen Flüssigkeitsvorhang bildet, durch den die Platten in horizontaler Richtung durchgeführt werden. Die Platten sollten nach dem Aushärten der Grundschicht gewendet und sodann in gleicher Weise auf der Rückseite beschichtet werden. Das Aushärten kann bei den unten noch zu erläuternden Werkstoffen durch den Weitertransport der Platten in einem Schrank, in dem eine besonders hohe Luftfeuchtigkeit aufrecht erhalten wird, beschleunigt werden.

Zum Aufbringen der Deckschicht läßt man die Platten vorzugsweise unter einem in Querrichtung hin und hergehenden Mehrfachspritzkopf durchlaufen, an dem in Laufrichtung der Platten in gleichen Abständen hintereinander eine erste Spritzdüse, ein Blasrohr für das Granulat und eine zweite Spritzdüse angeordnet sind. Besonders gute Ergebnisse lassen sich dadurch erzielen, daß die Platten in Schritten entsprechend dem genannten Abstand weitertransportiert werden und daß jeweils dann ein Transportschritt erfolgt, wenn der Mehrfachspritzkopf im Bereich der Plattenseitenränder umkehrt. Somit kommen in ein und demselben quer verlaufenden streifenförmigen Bereich der Platte die drei Düsen des Spritzkopfes nacheinander zum Einsatz.

Sofern die Platten mit einem Metallrahmen als sog. komplette Schalelemente eingesetzt werden sollen, wird vorgeschlagen, daß die Platten nach dem beidseitigen Aufbringen der Grundschicht auf Maß geschnitten, an den Schnittkanten, insbesondere mit dem Beschichtungswerkstoff der Grundschicht, versiegelt, in einen zugehörigen Rahmen mit erhöhtem umlaufendem Rand eingelegt und an diesem durch Schrauben, Nieten oder dgl. mit Senkkopf befestigt werden, daß die Fugen zwischen den Platten und den umlaufenden Rändern sowie die durch die Senkköpfe entstandenen Vertiefungen mittels einer selbsthärtenden Spachtelmasse verspachtelt werden und daß auf die so entstandenen Schalelemente an der benutzten Seite die Deckschicht aufgebracht wird.

Was die Zusammensetzung der Beschichtungswerkstoffe angeht, so ist zwischen einem Gemisch für die Grundschicht und einem Gemisch für die Deckschicht zu unterscheiden. Diese Gemische werden vorzugsweise aus den in den Ansprüchen 6 und 7 angegebenen Bestandteilen zusammengerührt, wobei das Mengenverhältnis wenigstens ungefähr den dort gemachten Angaben entsprechen sollte. Die Gemische haben dann eine Konsistenz, die es erlaubt, einen frei fallenden zusammenhängenden Flüssigkeitsvorhang zum Aufbringen der Grundschicht zu erzeugen bzw. den ebenfalls flüssigen Beschichtungswerkstoff für die Deckschicht mit Düsen unter Druck zu versprühen. Wie schon erwähnt wird in die Deckschicht außer dem zu versprühenden Beschichtungswerstoff ein Granulat eingebracht und zwar vorzugsweise ein sehr feinkörniges Pulver aus Aluminiumsilikat-Hohlkugeln, die eine mittlere Korngröße von 0,01 bis 0,35 mm haben. Dieses Pulver kann pneumatisch gefördert und durch ein geeignetes Rohr bzw. eine Düse ausgeblasen und dadurch feinst verteilt werden.

Ausführungsbeispiele der Erfindung werden nachfolgend in Tabellenform und anhand der Zeichnung näher erläutert. Im einzelnen zeigt
- Tabelle A: zwei Gemische A1 und A2 mit unterschiedlichen Mengenverhältnissen für die Grundschicht,
- Tabelle B: zwei Gemische B1 und B2 mit unterschiedlichen Mengenverhältnissen für die Deckschicht,
- Figur 1: eine schematische Seitenansicht der Anordnung zum Aufbringen der Grundschicht,
- Figur 2: einen Teilquerschnitt eines Schalungselements in größerem Maßstab und
- Figur 3: eine schematische Seitenansicht einer Anordnung zum Aufbringen der Deckschicht.

Die Gemische A1 und A2 sowie B1 und B2 haben sich in der Praxis bewährt. Die jeweiligen Unterschiede in den Mengenverhältnissen geben einen Hinweis darauf, wie groß etwa die Schwankungsbreite der in den Ansprüchen angegebenen Mengenverhältnisse ist.

Zunächst wird eines der Gemische nach Tabelle A für die Grundschicht in einem Faß angerührt und dann gemäß Fig. 1 verarbeitet.

Diese Figur zeigt oben den schematischen Querschnitt einer Vorratsrinne 1, deren Länge mindestens gleich der Breite der zu beschichtenden Schalplatten 2 ist. Die horizontal gelagerte Rinne hat unten einen geradlinigen schmalen Längsschlitz, durch welchen das bevorratete flüssige Gemisch als lückenloser Flüssigkeitsvorhang 3 ausläuft. Für den Fall, daß keine Schalplatten 2 vorhanden sind, ist unten eine Auffangrinne 4 vorgesehen, welche dann den Flüssigkeitsvorhang wie strichpunktiert angedeutet aufnimmt und in einen Sammelbehälter 5 ableitet. Zum Aufbringen der Grundschicht werden die Schalplatten 2 nacheinander auf einer Rollenbahn mit angetriebenen Rollen 6 in Richtung des Pfeiles 7, d. h. senkrecht zum Flüssigkeitsvorhang 3 mit gleichmäßiger Geschwindigkeit unter der Vorratsrinne 1 durchgeführt. Der Flüssigkeitsvorhang legt sich somit auf den Schalplatten 2 ab und diese gelangen anschließend in eine möglichst gekapselte Transportanlage, in welcher eine hohe Luftfeuchtigkeit besteht, um den Aushärtevorgang zu beschleunigen. Nach etwa einer Stunde ist die Grundschicht so weit ausgehärtet, daß die Platten gewendet und mit der Unterseite nach oben durch die Anlage gefahren werden können.

Die somit auf beiden Seiten grundbeschichteten Schalplatten werden nun auf Maß zugeschnitten, so daß sie in die üblichen Stahlrahmen 8 von Schalelementen passen. Ein Beispiel zeigt Fig. 2. Der Rahmen 8 besteht aus einem Rechteck-Hohlprofilrohr, das an einer Seite einen erhöhten Rand 9 aufweist, welcher das Schalelement ringsum einfaßt und die Schnittkanten der Schalplatte 2 abdeckt. Trotzdem werden, um das Eindringen von Feuchtigkeit zu verhindern, die Schnittkanten beispielsweise durch Auftragen des Beschichtungswerkstoffs nach Tabelle A versiegelt, bevor die Platten in die Rahmen eingelegt werden. Meist steht der Rand 9 ein wenig über die Plattendicke hinaus. Nun werden die Schalplatten 2 mit Hilfe von Senkschrauben oder vorzugsweise durch Einschießen von Bolzen 10 an dem Rahmen befestigt.

Ist dies geschehen, so werden die Fugen 11 zwischen den Schalplatten und dem Rand 9 sowie die durch die Befestigungselemente verursachten Vertiefungen mittels einer selbsthärtenden Spachtelmasse sauber verspachtelt. Bewährt hat sich hierfür eine Einkomponenten-Polyurethan-Dichtungsmasse, die unter der Kennzeichnung SIKAFLEX 11 FC von der Firma Roland Schmid Baukunststoffe GmbH, 7321 Albershausen, in den Handel gebracht wird.

Fig. 3 zeigt die Weiterbehandlung der zusammengesetzten Bauelemente. Diese werden unmittelbar aneinanderstossend mittels einer geeigneten Fördereinrichtung, im Beispiel einem Bandförderer 12, in Richtung des Pfeiles 13 mit einer Schrittlänge von 20 cm schrittweise horizontal bewegt. Fig. 3 zeigt die Rahmen 8 von der Seite gesehen. Die Platten 2 liegen oben. Über den Bauelementen bewegt sich ein Wagen 14 hin und her. Er hat Rollen 15, die in entsprechenden Führungsschienen 16 laufen und diese sind über dem Bandförderer befestigt. Der Wagen trägt drei nach unten gerichtete Düsen 17, 18 und 19, die über zwei Schlauchleitungen 20 und 21 versorgt werden. Die Düsen sind in Bewegungsrichtung 13 der Schalelemente im gegenseitigen Abstand von 20 cm angeordnet. Die vordere und hintere Düse 17 bzw. 19 ist an der Schlauchleitung 20 angeschlossen und die Schlauchleitung 21 versorgt die Düse 18. Die Düsen 17 und 19 versprühen eine Beschichtungsmasse nach der Tabelle B, während aus der Düse 18 ein feiner Staub aus Aluminiumsilikat-Hohlkugeln einer mittleren Korngröße von 0,01 bis 0,35 mm ausgeblasen wird. Als besonders geeignet erwies sich ein derartiges Pulver, das unter der Kennzeichnung STIFF 100/0 von der Firma Schwarzwälder Textil-Werke Heinrich Kautzmann GmbH, 7623 Schenkenzell, in den Handel gebracht wird.

Die Bewegung des Wagens 14 ist mit der Vorwärtsbewegung der Schalelemente so koordiniert, daß letztere immer dann einen Schritt machen, wenn der Wagen 14 in den Seitenbereichen, vorzugsweise außerhalb der Schalplatten 2, seine Bewegungsrichtung umkehrt. Betrachtet man einen Querstreifenbereich der Platten, so wird dieser zunächst von der Düse 19 mit der Beschichtungsflüssigkeit besprüht, sodann wird auf die noch flüssige untere Deckschicht über die Düse 18 das Pulver aufgeblasen und schließlich werden die an der unteren Deckschicht haftenden Aluminiumsilikat-Partikel von der Düse 17 übersprüht, so daß sie schließlich fest in der Deckschicht eingebettet sind. Nachdem die Deckschicht an der Luft ausgehärtet ist, sind die Schalelemente fertig und können in Benutzung genommen werden.

Die Anordnung der verschiedenen Schichten ist im rechten Teil der Fig. 2 in übertriebener Dicke verdeutlicht. Die auf beiden Seiten angebrachten Grundschichten sind mit A und die nur an der oberen, benutzten Seite angebrachte Deckschicht ist mit B bezeichnet. Rezepte für diese Schichten sind in den entsprechenden Tabellen A und B aufgeführt. Die Deckschicht B hat infolge der Aluminiumsilikat-Einschlüsse eine rauhe Oberfläche, die sich glättet, wenn man mit einem harten Gegenstand darauf reibt. Das könnte darauf zurückzuführen sein, daß die Hohlkugeln einbrechen, was jedoch die außerordentliche Verschleißfestigkeit der Schicht nicht beeinträchtigt.

Eine zweckmäßige Dicke der beschriebenen Schichten ergibt sich, wenn für die Grundschicht etwa 0,2 l/m² des entsprechenden Beschichtungswerkstoffs verarbeitet werden und für die Deckschicht (d. h. für die untere und obere zusammen) etwa 0,3 l/m² Beschichtungswerkstoff und etwa 21 g/m² Aluminiumsilikat-Hohlkugeln verarbeitet werden.

- 1: Vorratsrinne
- 2: Schalplatte
- 3: Flüssigkeitsvorhang
- 4: Auffangrinne
- 5: Auffangbehälter
- 6: Transportrolle
- 7: Fortbewegungsrichtung
- 8: Rahmen
- 9: erhöhter Rand
- 10: Befestigungselement
- 11: Fuge
- 12: Bandförderer
- 13: Bewegungsrichtung
- 14: Wagen
- 15: Rolle
- 16: Führungsschiene
- 17: Düse
- 18: Düse
- 19: Düse
- 20: Schlauchleitung
- 21: Schlauchleitung

- A: Grundschicht
- B: Deckschicht

## Patentansprüche

1. Verfahren zum Aufbringen mehrerer Schichten auf Schalplatten, insbesondere aus Sperrholz, für Betonschalungen, dadurch gekennzeichnet, daß auf die rohen oder von einer vorherigen Beschichtung im wesentlichen befreiten Platten (2) eine Grundschicht (A), die aus einem flüssigen Beschichtungswerkstoff besteht, in der Weise aufgebracht wird, daß man den flüssigen Beschichtungswerkstoff durch einen horizontalen Schlitz laufen läßt und dadurch einen Flüssigkeitsvorhang (3) bildet, durch den die Platten (2) in horizontaler Richtung durchgeführt werden, daß die Grundschicht (A) anschließend ausgehärtet wird, und daß sodann eine Deckschicht (B) in der Weise aufgebracht wird, daß auf eine aufgespritzte, noch flüssige untere Deckschicht ein feinkörniges hartes Granulat aufgeblasen und unmittelbar anschließend eine obere Deckschicht aus dem gleichen Beschichtungswerkstoff wie die untere Deckschicht aufgespritzt wird, wonach die aus den ineinander verfließenden Teilschichten und den Granulateinschlüssen bestehende Deckschicht (B) insgesamt aushärtet.

2. Verfahren nach Anspruch 1, dadurch gekennzeichnet, daß die Platten zum Aufbringen der Deckschicht unter einem in Querrichtung hin und her gehenden Mehrfachspritzkopf (14) durchlaufen, an dem in Laufrichtung (13) der Platten in gleichen Abständen

3. Verfahren nach Anspruch 2, dadurch gekennzeichnet, daß die Platten (2) in Schritten entsprechend dem Abstand zwischen den Spritzdüsen (17, 19) und dem Blasrohr (18) weitertransportiert werden und daß jeweils dann ein Schritt erfolgt, wenn der Mehrfachspritzkopf (14) im Bereich der Plattenseitenränder umkehrt.

4. Verfahren nach Anspruch 1, dadurch gekennzeichnet, daß die Platten (2) nach dem beidseitigen Aufbringen der Grundschicht (A) auf Maß geschnitten, an den Schnittkanten, insbesondere mit dem Beschichtungswerkstoff der Grundschicht, versiegelt, in einen zugehörigen metallenen Rahmen (8) mit erhöhtem umlaufenden Rand (9) eingelegt und an diesem durch Schrauben, Nieten oder dgl. (10) mit Senkkopf befestigt werden, daß die Fugen (11) zwischen den Platten (2) und den umlaufenden Rändern (9) sowie die durch die Senkköpfe entstandenen Vertiefungen mittels einer selbsthärtenden Spachtelmasse verspachtelt werden und daß auf die so entstandenen Schalelemente an der benutzten Seite, an der sie mit dem Beton in Berührung kommen, die Deckschicht (B) aufgebracht wird.

5. Verfahren nach einem der vorhergehenden Ansprüche, dadurch gekennzeichnet, daß die Zusammensetzung des Beschichtungswerkstoffs der Grundschicht aus einem Gemisch aus etwa zwanzig Teilen Polyisocyanat-Präpolymerisat, vorzugsweise in mehreren Varietäten, als Kunstharz, etwa drei Teilen tertiäres Amin in flüssiger Form als Härter, etwa dreißig Teilen handelsübliches Xylol als Verdünnungsmittel und etwa fünfzehn Teilen feinkörniges Siliziumkarbid besteht.

6. Verfahren nach einem der vorhergehenden Ansprüche, dadurch gekennzeichnet, daß die Zusammensetzung des Beschichtungswerkstoffs der Deckschicht aus einem Gemisch aus etwa zwanzig Teilen Polyisocyanat-Präpolymerisat als Kunstharz, etwa 2,5 Teilen tertiäres Amin in flüssiger Form als Härter, etwa fünfundzwanzig Teilen handelsübliches Xylol als Verdünnungsmittel und etwa vier Teilen eines Farbpigments, insbesondere Titandioxid und Ruß besteht.

7. Verfahren nach einem der vorhergehenden Ansprüche, gekennzeichnet durch feinkörnige Aluminiumsilikat-Hohlkugeln, die während des Ausbringens des Beschichtungswerkstoffs in diesen eingearbeitet werden.

## Claims

1. Method for applying several layers to shuttering panels, in particular of plywood, for concrete shuttering, characterised in that a primary layer (A), which consists of a liquid coating material is applied to the raw panels (2) or panels from which a previous coating has been substantially removed, in such a way that one allows the liquid coating material to run through a horizontal slit and due to this a liquid curtain (3) is formed, through which the panels (2) are guided in the horizontal direction, that the primary layer (A) is then hardened and that then a surface layer (B) is applied in such a way that a fine-grained hard granulated material is blown onto a sprayed, still liquid lower surface layer and directly thereafter an upper surface layer of the same coating material as the lower surface layer is sprayed on, after which the surface layer (B) consisting of the partial layers flowing one into the other and the granulated material enclosures is hardened as a whole.

2. Method according to Claim 1, characterised in that for applying the surface layer, the panels pass below a multiple spray head (14) travelling to and fro in the transverse direction, on which, in the direction of travel (13) of the panels, a first spray nozzle (19), a blowing tube (18) for the granulated material and a second spray nozzle (17) are arranged at regular intervals one behind the other.

3. Method according to Claim 2, characterised in that the panels (2) are conveyed further in steps corresponding to the distance between the spray nozzles (17, 19) and the blowing tube (18) and that then a step respectively takes place when the multiple spray head (14) reverses in the region of the side edges of the panel.

4. Method according to Claim 1, characterised in that after the primary layer (A) is applied to both sides, the panels (2) are cut to size, sealed on the cut edges, in particular with the coating material of the primary layer, inserted in an associated metal frame (8) with raised peripheral edge (9) and attached to the latter by screws, rivets or the like (10) with a countersunk head, that the gaps (11) between the panels (2) and the peripheral edges (9) as well as the recesses caused by the countersunk heads are filled with a self-hardening filler material and that the surface layer (B) is applied to the shuttering elements produced in this way, on the used side, where they come into contact with the concrete.

5. Method according to one of the preceding Claims, characterised in that the composition of the coating material of the primary layer consists of a mixture of agproximately twenty parts of polyisocyanate prepolymerisate, preferably in several varieties, as a synthetic resin, approximately three parts of tertiary amine in liquid form as a hardener, approximately thirty parts of commercially available xylene as a thinner and approximately fifteen parts of fine-grained silicon carbide.

6. Method according to one of the preceding Claims, characterised in that the composition of the coating material of the surface layer consists of a mixture of approximately twenty parts polyisocyanate prepolymerisate as synthetic resin, approximately 2.5 parts tertiary amine in liquid form as a hardener, approximately twenty-five parts commercially available xylene as a thinner and approximately four parts of a colouring pigment, in particular titanium dioxide and carbon black.

7. Method according to one of the preceding Claims, characterised by fine-grained aluminium silicate hollow spheres, which during the application of the coating material, are incorporated in the latter.

## Revendications

1. Procédé pour déposer plusieurs couches sur des plaques de coffrage, en particulier en contreplaqué, pour des coffrages pour béton,
caractérisé en ce qu'une couche de base (A) constituée d'une matière de revêtement liquide est déposée sur les plaques (2) non ouvrées ou libérées pour l'essentiel d'un revêtement précédent, de manière que l'on laisse couler la matière de revêtement liquide à travers une fente horizontale et que l'on forme ainsi un rideau liquide (3), à travers lequel les plaques (2) sont guidées en direction horizontale, en ce que la couche de base (A) est ensuite durcie, et en ce qu'une couche de recouvrement (B) est alors déposée, de manière que, sur une couche de recouvrement inférieure, déposée par pulvérisation et encore liquide, un granulat dur et à grains fins est soufflé et directement après une couche de recouvrement supérieure, d'une même matière de revêtement que la couche de recouvrement inférieure, est déposée par pulvérisation, après quoi la couche de recouvrement (B) constituée des couches partielles s'écoulant les unes dans les autres et des inclusions de granulat durcit en totalité.

2. Procédé selon la revendication 1,
caractérisé en ce que, pour le dépôt de la couche de recouvrement, les plaques se déplacent sous une tête de pulvérisation multiple (14) qui se déplace en va-et-vient dans la direction transversale, sur laquelle sont agencés en direction d'avance (13) des plaques, les uns derrière les autres, avec un écartement identique, une première buse (17), un tuyau de soufflage pour le granulat (18), et une seconde buse (19).

3. Procédé selon la revendication 2,
caractérisé en ce que les plaques (2) sont transportées par pas correspondant à l'écartement entre les buses (17,19) et le tuyau de soufflage (18), et en ce qu'un pas est effectué, à chaque fois, lorsque la tête de pulvérisation multiple (14) tourne dans la zone des bords latéraux des plaques.

4. Procédé selon la revendication 1,
caractérisé en ce qu'à la suite du dépôt de la couche de base (A) sur les deux faces, les plaques (2) sont coupées à la bonne taille, scellées aux bords de coupe, en particulier avec la matière de revêtement de la couche de base, disposées dans un cadre métallique associé (8), comportant un bord (9) continu surélevé, et fixées à ce bord par des vis, des rivets ou analogues (10) présentant une tête conique, en ce que les joints (11) entre les plaques (2) et les bords continus (9), ainsi que les cavités créées par les têtes coniques, sont remplies au moyen d'un mastic auto-durcissant, et en ce que, sur les parties de coffrage ainsi créés, la couche de recouvrement (B) est déposée sur le côté, avec lequel ils viennent au contact du béton.

5. Procédé selon l'une des revendications précédentes,
caractérisé en ce que la matière de revêtement de la couche de base est constituée d'un composé comportant environ vingt parties d'un prépolymère de polyisocyanate, de préférence en plusieurs variétés, en tant que résine synthétique, environ trois parties d'amine tertiaire liquide, en tant que durcissant, environ trente parties de xylène disponible dans le commerce, en tant que diluant, et environ quinze parties de carbure de silicium à grains fins.

6. Procédé selon l'une des revendications précédentes,
caractérisé en ce que la matière de revêtement de la couche de recouvrement est constituée d'un composé comportant environ vingt parties d'un prépolymère de polyisocyanate, en tant que résine synthétique, environ 2,5 parties d'amine tertiaire liquide, en tant que durcissant, environ vingt-cinq parties de xylène disponible dans le commerce, en tant que diluant, et environ quatre parties d'un pigment, en particulier du dioxyde de titane et de la suie.

7. Procédé selon l'une des revendications précédentes, caractérisé par des billes creuses de silicate d'aluminium à grains fins qui sont introduites dans la matière de revêtement lors de la production de celle-ci.
